# EUROPÄISCHE PATENTSCHRIFT

(11) **EP 0 377 406 B1**
(45) Veröffentlichungstag und Bekanntmachung des Hinweises auf die Patenterteilung: **09.06.1993**
(21) Anmeldenummer: 89810944.2
(22) Anmeldetag: 12.12.1989
(51) Int. Cl.: B41M 5/124, B41M 5/30

(54) **Druck- oder wärmeempfindliches Aufzeichnungsmaterial**
Pressure-sensitive or heat-sensitive recording material
Matériau d'enregistrement sensible à la chaleur ou à la pression

(30) Priorität: 21.12.1988 CH 4714/88
(43) Veröffentlichungstag der Anmeldung: 11.07.1990
(73) Patentinhaber: CIBA-GEIGY AG, 4002 Basel (CH)
(72) Erfinder: Phaff, Rox, Dr., CH-4452 Itingen (CH); Zink, Rudolf, CH-4106 Therwil (CH)

(56) Entgegenhaltungen:
- US-A- 4 251 092
- US-A- 4 535 172

## Beschreibung

Die vorliegende Erfindung betrifft ein druckempfindliches oder wärmeempfindliches Aufzeichnungsmaterial, in dem das Farbreaktantensystem als wesentliche Bestandteile
(A) eine elektronenabgebende Verbindung der Formel worin
   Y₁ und Y₂ als Anion abspaltbare Substituenten sind, die gleich, verschieden oder miteinander verbunden sein können,
   Q₁ -O-, -S-, 〉N-R oder 〉N-NH-R,
   Q₂ -CH₂-, -CO-, -CS- oder -SO₂- und
   R Wasserstoff, C₁-C₁₂-Alkyl, C₅-C₁₀-Cycloalkyl, Aryl wie Phenyl oder Aralkyl wie Benzyl bedeuten und der Ring A einen aromatischen Rest mit 6 Ringatomen darstellt, der einen aromatischen, annellierten Ring aufweisen kann, wobei sowohl der Ring A als auch der annellierte Ring substituiert sein können,
(B) zwei gleiche oder voneinander verschiedene, organische Kondensationskomponenten, die zusammen fähig sind mit Komponente (A) eine chromogene Verbindung zu bilden und
(C) eine elektronenanziehende und farbentwickelnde Komponente aufweist.

Die Verbindungen der Formel (1) (Komponente (A)) enthalten als Teil ihrer Struktur das Grundgerüst beispielsweise eines Laktons, Laktams, Sultons, Sultams oder Phthalans und diese Grundgerüste unterliegen - vor, während oder nach der Umsetzung der Komponente (A) mit Komponenten (B) - beim Kontakt mit dem Farbentwickler (Komponente (C)) vermutlich einer Ringöffnung oder Bindungsspaltung.

Komponenten (A), (B) und (C) kommen je nach Aufzeichnungsmaterial durch Druck oder Erhitzen miteinander in Berührung und hinterlassen Aufzeichnungen auf dem Trägermaterial. Die Farbe wird dabei nach Massgabe der Art der Komponenten (A) und (B), die den Elektronendonator darstellen und den chromogenen Teil bilden, erzeugt. Die Farbbildung wird durch die Komponente (C) verursacht. Durch eine entsprechende Kombination der einzelnen Komponenten können somit die gewünschten Farben, wie z.B. gelb, orange, rot, violett, blau, grün, grau, schwarz oder Mischfarben erzeugt werden. Eine weitere Kombinationsmöglichkeit besteht darin, dass man Komponenten (A) und (B) zusammen mit einem oder mehreren konventionellen Farbbildnern z.B. 3,3-(Bis-aminophenyl-)-phthaliden wie CVL, 3-Indolyl-3-aminophenylaza- oder -diazaphthaliden, (3,3-Bis-indolyl-)-phthaliden, 3-Aminofluoranen, 6-Dialkylamino-2-dibenzylaminofluoranen, 6-Dialkylamino-3-methyl-2-arylaminofluoranen, 3,6-Bisalkoxyfluoranen, 3,6-Bisdiarylaminofluoranen, Leukoauraminen, Spiropyranen, Spirodipyranen, Benzoxazine, Chromenopyrazolen, Chromenoindolen, Phenoxazinen, Phenothiazinen, Chinazolinen, Rhodaminlaktamen, Carbazolylmethanen oder Triarylmethane einsetzt.

Substituenten im Sinne von Y₁ und Y₂ sind am zentralen (meso) Kohlenstoffatom der Verbindung der Formel (1) leicht abspaltbare Substituenten, die dadurch in ein Anion übergehen. Derartige Substituenten können Halogenatome, aliphatische, cycloaliphatische, araliphatische, aromatische oder heterocyclische Ethergruppen, wie z.B. Alkoxy, Cycloalkoxy, Aralkoxy, Aryloxy oder Heteroaryloxy, sowie auch Acyloxygruppen, die z.B. der Formel
entsprechen, worin R' einen organischen Rest, vorzugsweise unsubstituiertes oder z.B. durch Halogen oder Cyano substituiertes Alkyl, Cycloalkyl, Aralkyl, Aryl oder Heteroaryl, Q' -CO- oder -SO₂- und n 1 oder 2, vorzugsweise 1 bedeuten, darstellen.

Als Acyloxy sind Y₁ und Y₂ vorzugsweise eine Gruppe der Formel R''-CO-O-, worin R'' Niederalkyl oder Phenyl bedeutet. Als abspaltbare Substituenten besonders geeignet sind Halogene, wie z.B. Fluor, Brom, Jod und vor allem Chlor.

Falls Y₁ und Y₂ miteinander verbunden sind, so bilden sie mit dem gemeinsamen Bindungskohlenstoffatom als abspaltbaren Substituenten zweckmässigerweise einen 5- oder vorzugsweise 6-gliedrigen heterocyclischen Ring, insbesondere cyclische Ether-, Thioether-, Etherester- oder Thioetherestergruppierungen, die vorzugsweise ankondensierte, gegebenenfalls z.B. durch Halogenatome substituierte Benzolringe aufweisen.

Q₁ steht vorzugsweise für ein Sauerstoffatom, während Q₂ bevorzugt -SO₂-oder vorallem -CO- darstellt. Falls Q₁ 〉NR oder 〉N-NH-R darstellt, so ist R vorzugsweise Wasserstoff, Methyl oder Phenyl.

Als 6-gliedriger aromatischer Ring stellt A vorzugsweise einen Benzolring dar, der unsubstituiert oder durch Halogen, Cyano, Nitro, Niederalkyl, Niederalkoxy, Niederalkylthio, Niederalkylcarbonyl, Niederalkoxycarbonyl, Amino, Niederalkylamino, Diniederalkylamino oder Niederalkylcarbonylamino substituiert ist. Der Ring A kann auch einen annellierten aromatischen Ring, vorzugsweise einen Benzolring enthalten und stellt somit z.B. einen Naphthalin- oder Phenanthrenring dar.

Die durch A wiedergegebenen bevorzugten 6-gliedrigen aromatischen Reste sind der 2,3-Naphthalino-, 1,2-Naphthalino- oder 1,2-Benzorest, der unsubstituiert oder durch Halogen, wie Chlor oder Brom, Nitro, Niederalkyl, Niederalkoxy, Niederalkylthio oder eine wie vorstehend definiert gegebenenfalls substituierte Aminogruppe substituiert ist, wobei der unsubstituierte oder durch 4 Chloratome substituierte 1,2-Benzorest besonders bevorzugt ist.

Besonders wichtige Komponenten (A) für das erfindungsgemässe Farbreaktantensystem entsprechen der Formel
worin A₁ einen gegebenenfalls durch Halogen, Cyano, Niederalkyl, Niederalkylthio, Niederalkoxy oder Diniederalkylamino substituierten Benzolring und
Y₃ und Y₄ unabhängig voneinander, Halogen oder Acyloxy, wie Niederalkylcarbonyloxy oder Benzoyloxy und besonders Chlor oder Brom bedeuten.

Unter den Verbindungen der Formel (2) sind die Laktonverbindungen, in denen Y₃ und Y₄ Halogenatome wie Brom oder besonders Chlor bedeuten und der Ring A₁ einen unsubstituierten oder durch Halogen, Niederalkyl, Niederalkoxy oder Diniederalkylamino substituierten Benzolring darstellt, bevorzugt.

Von besonderem Interesse sind Laktonverbindungen der Formel
worin der Ring B unsubstituiert oder durch Niederalkyl, Diniederalkylamino oder 1 bis 4 Chloratome substituiert ist und Y₅ und Y₆ Brom oder besonders Chlor bedeuten.

Verbindungen der Formel (1), in der Y₁ und Y₂ als abspaltbare Substituenten Halogen bedeuten, werden gemäss Org. Synth. Coll. Vol. II, 528 hergestellt, indem man z.B. das entsprechende Phthalsäureanhydrid zum o-Phthalyldichlorid umsetzt z.B. mit Phosphorpentachlorid, Thionylchlorid oder Benzotrichlorid gegebenenfalls unter Zusatz von Zinkchlorid und dann das symmetrische Phthalyldichlorid mit Aluminiumchlorid oder auch Zinntetrachlorid in das unsymmetrische Phthalyldichlorid umwandelt.

Verbindungen der Formel (1), in der Y₁ und Y₂ miteinander verbunden sind, werden z.B. hergestellt, indem man Alkalimetallsalze der Salicylsäure, deren Ester oder Kernsubstitutionsprodukte mit Halogeniden von o-Phthalsäure oder deren Kernsubstitutionsprodukten (gemäss DE-PS 400790) umsetzt.

Zu spezifischen Beispielen für die Verbindungen der Formeln (1) bis (3) gehören
3,3-Dichlorphthalid, 3,3-Dibromphthalid, 3,3,5-Trichlorphthalid,
3,3,5,6-Tetrachlorphthalid, 3,3-Difluor-4,5,6,7-tetrachlorophthalid,
3,3,4,5,6,7-Hexachlorphthalid, 3,3-Dibrom-4,5,6,7-tetra-chlorphthalid,
3,3,4,7-Tetrachlorphthalid, 3,3,6,7-Tetrachlorphthalid,
3,3,4,5,7-Pentabrom-6-acetyloxy-phthalid, 3,3-Diethoxy-phthalid,
3,3-Diethoxy-4,5,6,7-tetrachlor-phthalid,
3,3-Diethoxy-6,7-dichlorphthalid, 3,3-Dimethoxy-4,7-dichlorphthalid,
3,3-Dimethoxyphthalid, 3,3-Dimethoxy-4,5,6,7-tetrachlorphthalid,
3-Ethoxy-3,4,5,6,7-pentachlorphthalid, 3-Ethoxy-4,5-dimethoxyphthalid,
3-Ethoxy-3,6,7-trichlorphthalid, 3,3-Diphenylthio-phthalid,
3,3-(Di-4'-nitrophenylthio)-phthalid,
3,3-(Di-4'-chlorphenylthio)-phthalid,
3,3-(Di-4'-methylphenylthio)-phthalid, 3-Methoxy-3-phenoxy-phthalid,
3,3-Di-4'-tolyloxi-phthalid, 3,3-Dichlor-6-dimethylaminophthalid,
3,3-Dichlor-6-acetylaminophthalid, 3,3-Dichlor-6-methylphthalid,
3,3-Dichlor-6-tert.Butylphthalid, ferner
2-Oxybuttersäurephthalidenetherester, Salicylsäure-phthalidylidenetherester, 5-Bromsalicylsäure-phthalidylidenetherester, 3,5-Dibromsalicylsäure-phthalidylidenetherester, Salicylsäure-tetrachlorphthalidylidenetherester, Thiosalicylsäurephthalidylidenetherester.

Es ist zu bemerken, daß in der EP-A- 0 373 110 ein ähnliches druck- oder wärmeempfindliches Aufzeichnungsmaterial, wie in der vorliegenden Erfindung, offenbart wird, wobei jedoch der Komponent (A) an der 3-Stelle einen als Anion abspaltbaren Substituenten und einen monocyclischen oder polycyclishen aromatischen oder heteroaromatischen Rest aufweist.
EP-A- 0 373 110 gehört zum Stand der Technik nach Artikel 54(3)(4) EPÜ.

Die erfindungsgemäss verwendeten Komponenten (B), die mit Komponente (A) chromogene Verbindungen bilden, sind vorzugsweise mono- oder polycyclische aromatische oder heteroaromatische Verbindungen, die ein System konjugierter Doppelbindungen ergänzen und nötigenfalls auxochrome Substituenten, wie z.B. Aminogruppen, substituierte Aminogruppen, wie Diniederalkylamino, Hydroxylgruppen, Ethergruppen wie Alkoxy, Thiogruppen oder Mercaptogruppen, wie Alkylthio aufweisen.

Derartige Verbindungen entstammen zweckmässigerweise aus der Reihe der unsubstituierten, C- und/oder N-substituierten Aniline, Diarylamine, Naphthylamine, N-substituierten Aminophenylethylenverbindungen, N-substituierten Aminophenylstyrolverbindungen, Acylacetarylamide, einwertigen oder mehrwertigen Phenole, Phenolether, Naphthole, Naphtholcarbonsäureanilide, 3-Aminophenolether, Aminopyrazole, Aminothiazole, Pyrazolone, Pyridone, Pyrrole, Thiophene, Chinolone, Pyrimidone, Barbitursäuren, Indole, Carbazole, Acridine, Benzofurane, Benzothiophene (Thionaphthene), Naphthothiophene, Phenothiazine, Pyrrolidine, Piperidine, Piperazine, Morpholine, Benzomorpholine, Indoline, Kairoline, Dihydrochinoline, Tetrahydrochinoline, Julolidine.

Am bevorzugtesten sind Anilinverbindungen der Formel
oder
Indolverbindungen der Formel
worin R₁ und R₂, unabhängig voneinander, je Wasserstoff, unsubstituiertes oder durch Halogen, Hydroxy, Cyano oder Niederalkoxy substituiertes Alkyl mit höchstens 12 Kohlenstoffatomen, Acyl mit 1 bis 8 Kohlenstoffatomen, Cycloalkyl mit 5 bis 10 Kohlenstoffatomen oder unsubstituiertes oder durch Halogen, Cyano, Niederalkyl, Niederalkoxy, Niederalkoxycarbonyl, -NX'X'' oder 4-NX'X''-Phenylamino ringsubstituiertes Phenalkyl oder Phenyl, worin X' und X'', unabhängig voneinander, Wasserstoff, Niederalkyl, Cyclohexyl, Benzyl oder Phenyl darstellen, oder R₁ und R₂ zusammen mit dem sie verbindenden Stickstoffatom einen fünf- oder sechsgliedrigen, vorzugsweise gesättigten, heterocyclischen Rest darstellen. V bedeutet Wasserstoff, Halogen, Niederalkyl, C₁-C₁₂-Alkoxy, C₁-C₁₂-Acyloxy, Benzyl, Phenyl, Benzyloxy, Phenyloxy, durch Halogen, Cyano, Niederalkyl oder Niederalkoxy substituiertes Benzyl oder Benzyloxy, oder die Gruppe -NT₁T₂. T₁ und T₂, unabhängig voneinander, bedeuten je Wasserstoff, Niederalkyl, C₅-C₁₀-Cycloalkyl, unsubstituiertes oder durch Halogen, Cyano, Niederalkyl oder Niederalkoxy substituiertes Benzyl, oder Acyl mit 1 bis 8 Kohlenstoffatomen und T₁ auch unsubstituiertes oder durch Halogen, Cyano, Niederalkyl oder Niederalkoxy substituiertes Phenyl. m ist 1 oder 2. Z₁ bedeutet Wasserstoff, unsubstituiertes oder durch Halogen, Hydroxyl, Cyano oder Niederalkoxy substituiertes Alkyl mit höchstens 12 Kohlenstoffatomen, Acyl mit 1 bis 12 Kohlenstoffatomen oder unsubstituiertes oder durch Halogen, Cyano, Niederalkyl oder Niederalkoxy substituiertes Benzyl. Z₂ bedeutet Wasserstoff, Niederalkyl oder Phenyl und Z₂' bedeutet Niederalkyl, Cyclohexyl, Benzyl oder Phenyl. Der Benzolkern D ist unsubstituiert oder durch Halogen, Cyano, Niederalkyl, Niederalkoxy, Niederalkoxycarbonyl, Amino, Mononiederalkylamino oder Diniederalkylamino substituiert. Ein V ist vorzugsweise in Ortho-Stellung zur Verknüpfungsstelle. -NR₁R₂ befindet sich vorzugsweise in Para-Stellung zur Verknüpfungsstelle.

Niederalkyl, Niederalkoxy und Niederalkylthio stellen bei der Definition der Komponenten (A) und (B) solche Gruppen oder Gruppenbestandteile dar, die 1 bis 6, insbesondere 1 bis 4 Kohlenstoffatome aufweisen. Beispiele für derartige Gruppen sind Ethyl, n-Propyl, Isopropyl, n-Butyl, sek.Butyl, tert.Butyl, Amyl, Isoamyl oder Hexyl bzw. Methoxy, Ethoxy, Isopropoxy, Isobutoxy oder tert.Butoxy bzw. Methylthio, Ethylthio, Propylthio oder Butylthio.

Halogen bedeutet beispielsweise Fluor, Brom oder vorzugsweise Chlor.

Acyl ist besonders Formyl, Niederalkylcarbonyl, wie z.B. Acetyl oder Propionyl, oder Benzoyl. Weitere Acylreste können Niederalkylsulfonyl, wie z.B. Methylsulfonyl oder Ethylsulfonyl sowie Phenylsulfonyl sein. Benzoyl und Phenylsulfonyl können durch Halogen, Methyl, Methoxy oder Ethoxy substituiert sein.

Stellen die Substituenten R, R₁, R₂ und Z₁ Alkylgruppen dar, so können sie geradkettig oder verzweigt sein. Beispiele solcher Alkylreste sind Methyl, Ethyl, n-Propyl, Isopropyl, n-Butyl, sek.-Butyl, tert.-Butyl, Amyl, Isoamyl, n-Hexyl, 2-Ethyl-hexyl, n-Heptyl, n-Octyl, 1,1,3,3-Tetramethylbutyl, Isooctyl, n-Nonyl, Isononyl oder n-Dodecyl.

Sind die Alkylreste in R₁, R₂ und Z₁ substituiert, so handelt es sich vor allem um Cyanoalkyl, Halogenalkyl, Hydroxyalkyl, Alkoxyalkyl jeweils vorzugsweise mit insgesamt 2 bis 8 Kohlenstoffatomen, wie z.B. 2-Cyanoethyl, 2-Chlorethyl, 2-Hydroxyethyl, 2-Methoxyethyl, 2-Ethoxyethyl, 2,3-Dihydroxypropyl, 2-Hydroxy-3-chlor-propyl, 3-Methoxypropyl, 4-Methoxybutyl oder 4-Propoxybutyl.

Beispiele für Cycloalkyl in der Bedeutung von R, R₁, R₂, T₁ und T₂ sind Cyclopentyl, Cycloheptyl oder vorzugsweise Cyclohexyl. Die Cycloalkylreste können einen oder mehrere C₁-C₄-Alkylreste, vorzugsweise Methylgruppen, enthalten und weisen insgesamt 5 bis 10 Kohlenstoffatome auf.

Der Acyloxyrest in V ist beispielsweise Formyloxy, Niederalkylcarbonyloxy, wie z.B. Acetyloxy oder Propionyloxy, oder Benzoyloxy. Als C₁-C₁₂-Alkoxyrest kann V eine geradkettige oder verzweigte Gruppe sein, wie z.B. Methoxy, Ethoxy, Isopropoxy, n-Butoxy, tert-Butoxy, Amyloxy, 1,1,3,3-Tetramethylbutoxy, n-Hexyloxy, n-Octyloxy oder Dodecyloxy.

Wenn das Substituentenpaar (R₁ und R₂) zusammen mit dem gemeinsamen Stickstoffatom einen heterocyclischen Rest darstellt, so ist dieser beispielsweise Pyrrolidino, Piperidino, Pipecolino, Morpholino,Thiomorpholino, Piperazino, N-Alkylpiperazino, wie z.B. N-Methylpiperazino, N-Phenylpiperazino oder N-Alkylimidazolino. Bevorzugte gesättigte heterocyclische Reste für -NR₁R₂ sind Pyrrolidino, Piperidino oder Morpholino.

V kann vorteilhafterweise Wasserstoff, Halogen, Niederalkyl, wie z.B. Methyl, Benzyloxy, C₁-C₈-Alkoxy, in erster Linie Niederalkoxy, wie z.B. Methoxy, Ethoxy, n-Propoxy, Isopropoxy, n-Butoxy oder tert.Butoxy, oder die Gruppe -NT₁T₂ sein, wobei von den Resten T₁ und T₂ eines vorzugsweise C₁-C₈-Acyl oder Niederalkyl und das andere Wasserstoff oder Niederalkyl ist. Der Acylrest ist in diesem Falle besonders Niederalkylcarbonyl, wie z.B. Acetyl oder Propionyl. Vorzugsweise ist V Acetylamino, Dimethylamino, Benzyloxy oder besonders Niederalkoxy und vor allem Ethoxy oder Wasserstoff.

R₁ und R₂ in der Bedeutung von Phenalkyl weisen vorteilhafterweise insgesamt 7 bis 9 Kohlenstoffatome auf und stehen in der Regel für α-Methylbenzyl, Phenethyl, Phenisopropyl oder in erster Linie für Benzyl, das bevorzugterweise auch ringsubstituiert sein kann.

Bevorzugte Substituenten in der Benzylgruppe der R-, T- und Z-Reste, in der Phenylgruppe von R₁, R₂ und T₁ und in der Benzyloxygruppe von V sind z.B. Halogen, Methyl oder Methoxy. Beispiele für derartige araliphatische bzw. aromatische Reste sind p-Methylbenzyl, o- oder p-Chlorbenzyl, 2,5-Dimethylbenzyl, o- oder p-Tolyl, Xylyl, 2,6-Dimethylphenyl, o-, m-oder p-Chlorphenyl, o- oder p-Methoxyphenyl, o- oder p-Chlorbenzyloxy oder o- oder p-Methylbenzyloxy.

Die Substituenten R₁ und R₂ sind vorzugsweise Cyclohexyl, Benzyl, Tolyl, Phenethyl, Cyano-Niederalkyl z.B. β-Cyanoethyl oder in erster Linie Niederalkyl, wie z.B. Methyl, Ethyl oder n-Butyl. -NR₁R₂ ist bevorzugt auch Pyrrolidinyl.

Der Indolsubstituent Z₁ ist vorzugsweise Wasserstoff, Benzyl, Acetyl, Propionyl oder besonders C₁-C₈-Alkyl, wie z.B. Methyl, Ethyl, n-Butyl oder n-Octyl.

Z₂ ist vorzugsweise Phenyl oder vor allem Methyl. Z₂' ist vorzugsweise Niederalkyl.

Der Benzolring D ist vorzugsweise nicht weiter substituiert. Wenn D Substituenten enthält, so sind diese besonders Halogen, Niederalkyl, z.B. Methyl, tert.Butyl, Niederalkoxy oder Diniederalkylamino wie Dimethylamino.

Spezifische Beispiele für Komponenten (B) sind
2-Amino-4-methoxytoluol, N,N-Dimethylanilin, N,N-Diethylanilin,
N-Phenylpyrrolidin, N-3-Ethoxyphenylpyrrolidin, N-Phenylmorpholin, m-Phenetidin,
3-Ethoxy-N,N-dimethylanilin, 3-Ethoxy-N,N-diethylanilin (N,N-Diethyl-m-phenetidin),
3-Ethoxy-N,N-dibutylanilin, 3-n-Butoxy-N,N-di-n-butylanilin,
1,3-Bisdimethylaminobenzol, 3-Acetylamino-N,N-dimethylanilin, N-Methyl-N-4-methylphenylanilin,
4-Ethoxy-diphenylamin, N-Methyl-diphenylamin, N,N-Dibenzylanilin,
N-Phenyl-toluidin, N-Phenyl-xylidin,
3-N,N-(Di-2-cyclohexylethyl)aminophenol, 3-Diethylaminophenol,
1,1-Bis(4-diethylaminophenyl-)ethylen, 1-(4-Diethylaminophenyl)-1-(4-methoxyphenyl-)ethylen, N-Cyclohexyl-N-methylanilin, Thiophen,
N-Methylpyrrol, Kairolin, Julolidin, N-Ethylcarbazol, 2-Methylindol,
2-Phenylindol, 1,2-Dimethylindol, 1-n-Butyl-2-methylindol,
1-Ethyl-2-methylindol, 1-n-Octyl-2-methylindol, 1-Methyl-2-phenylindol,
1-Ethyl-2-phenylindol, 3-Methyl-6-dimethylaminoindol, 1-Phenyl-3-methyl-5-pyrazolon, Benzthiazol-2-yl-acetonitril,
1-Phenyl-5-methyl-3-pyrazolon, 1-(2'-chlorphenyl)-5-methyl-3-pyrazolon, Thionaphthen, α-Naphthol, β-Naphthol, α-Naphthylamin, β-Naphthylamin,
1-Methyl-1,2,3,4-tetrahydrochinolin, N-Ethyl-N-2-chlorethylanilin,
1-Benzyl-2-methylindolin, N-Ethyl-N-benzylanilin, Phenothiazin, 10-Methyl-phenothiazin, 10-Acetylphenothiazin, 2,3,3-Trimethylindolenin,
1,3,3-Trimethyl-2-methylen-indolin.

Bevorzugte Komponenten (B) sind auch Phthalid- und vor allem Fluoranverbindungen, welche mindestens eine primäre Aminogruppe oder eine durch Niederalkyl, Cyclohexyl oder Benzyl monosubstituierte Aminogruppe aufweisen. Diese Phthalid- und Fluoranverbindungen sind beispielsweise in FR-A-1 553 291, GB-A-1 211 393, DE-A-2 138 179, DE-A-2 422 899 und EP-A-138 177 beschrieben.

Spezifische Beispiele für solche Komponenten (B) sind:
2-Amino-3-chlor-6-diethylaminofluoran
2-Amino-6-dibutylaminofluoran
6-Amino-3-chlorfluoran
2-Amino-6-diethylaminofluoran
2-Methylamino-6-dimethylaminofluoran
2-Ethylamino-6-diethylaminofluoran
2-Methylamino-6-diethylaminofluoran
2-n-Butylamino-6-diethylaminofluoran
2-n-Octylamino-6-diethylaminofluoran
2-sek.Butylamino-6-diethylaminofluoran
2-Benzylamino-6-diethylaminofluoran
2,3-Dimethyl-6-ethylaminofluoran
2,3,7-Trimethyl-6-ethylaminofluoran
2,3,7-Trimethyl-6-ethylamino-5'(6')-tert.butylfluoran
2-Chlor-3,7-dimethyl-6-ethylamino-5'(6')-tert.butylfluoran
2-tert.Butyl-6-ethylamino-7-methyl-5'(6')-tert.butylfluoran
3-Chlor-6-cyclohexylaminofluoran,
2,7-Dimethyl-3,6-bis-ethylaminofluoran,
2-(2'-Chloranilino-6-ethylamino-7-methylfluoran,
3,3-Bis-(4'-dimethylaminophenyl)-6-aminophthalid,
3,3-Bis-(4'-ethylaminophenyl)-6-dimethylaminophthalid.

Die Mengenverhältnisse, in denen Komponenten (A) und (B) verwendet werden, sind nicht kritisch, jedoch verwendet man sie vorzugsweise in stöchiometrischen Mengen.

Sowohl Komponente (A) als auch Komponenten (B) können entweder einzeln oder in Form einer Kombination von zwei oder mehrerer derselben verwendet werden.

Sind die zwei verwendeten Komponenten (B) identisch, so entstehen in der Regel symmetrisch substituierte polycyclische chromogene Verbindungen. Werden hingegen zwei voneinander verschiedene Komponenten (B) verwendet, so liefern sie eher unsymmetrisch substituierte chromogene Verbindungen.

Als Komponente (C) können anorganische oder organische, für Aufzeichnungsmaterialien bekannte Farbentwickler, die fähig sind Elektronen anzuziehen (Elektronenakzeptoren), verwendet werden.

Typische Beispiele für anorganische Entwickler sind Aktivton-Substanzen, wie Attapulgus-Ton, Säureton, Bentonit, Montmorillonit; aktivierter Ton z.B. säureaktiviertes Bentonit oder Montmorillonit sowie Halloysit, Kaolin, Zeolith, Siliciumdioxid, Zirkondioxid, Aluminiumoxid, Aluminiumsulfat, Aluminiumphosphat oder Zinknitrat.

Bevorzugte anorganische Farbentwickler sind Lewis-Säuren, wie z.B. Aluminiumchlorid, Aluminiumbromid, Zinkchlorid, Eisen(III)chlorid, Zinntetrachlorid, Zinndichlorid, Zinntetrabromid, Titantetrachlorid Wismuttrichlorid, Tellurdichlorid oder Antimonpentachlorid.

Als organische Farbentwickler können feste Carbonsäuren, zweckmässigerweise aliphatische Dicarbonsäuren, wie z.B. Weinsäure, Oxalsäure, Maleinsäure, Zitronensäure, Citraconsäure oder Bernsteinsäure sowie Alkylphenolacetylenharz, Maleinsäure-Kolophonium-Harz, Carboxypolymethylen oder ein teilweise oder vollständig hydrolisiertes Polymerisat von Maleinsäureanhydrid mit Styrol, Ethylen oder Vinylmethylether verwendet werden.

Als organische Farbentwickler eignen sich insbesondere Verbindungen mit einer phenolischen Hydroxylgruppe. Diese können sowohl einwertige als auch mehrwertige Phenole sein. Diese Phenole können durch Halogenatome, Carboxylgruppen, Alkylreste, Aralkylreste, wie α-Methylbenzyl, α,α-Dimethylbenzyl, Arylreste, Acylreste, wie Arylsulfonyl oder Alkoxycarbonylreste oder Aralkoxycarbonylreste, wie Benzyloxycarbonyl substituiert sein.

Spezielle Beispiele für als Komponente (C) geeignete Phenole sind 4-tert.-Butylphenol, 4-Phenylphenol, Methylen-bis-(p-phenylphenol), 4-Hydroxydiphenylether, α-Naphthol, β-Naphthol, 4-Hydroxybenzoesäuremethylester oder -benzylester, 2,4-Dihydroxybenzoesäuremethylester, 4-Hydroxydiphenylsulfon, 4'-Hydroxy-4-methyldiphenylsulfon, 4'-Hydroxy-4-isopropoxydiphenylsulfon, 4-Hydroxy-acetophenon, 2,4-Dihydroxybenzophenon, 2,2'-Dihydroxydiphenyl, 2,4-Dihydroxydiphenylsulfon, 4,4'-Cyclohexylidendiphenol, 4,4'-Isopropylidendiphenol, 4,4'-Isopropyliden-bis-(2-methylphenol), 4,4-Bis-(4-hydroxyphenyl)valeriansäure, Resorcin, Hydrochinon, Pyrogallol, Phloroglucin, p-, m-, o-Hydroxybenzoesäure, Hydroxyphthalsäure, 3,5-Di-(α-methylbenzyl)-salicylsäure, 3,5-Di-(α,α-dimethylbenzyl)salicylsäure, Salicylosalicylsäure, Gallussäurealkylester, Gallussäure, 1-Hydroxy-2-naphthoesäure oder Phenol-Formaldehyd-Vorpolymerisate (Novolaks), die auch mit Zink modifiziert sein können. Von den aufgezählten Carbonsäuren sind die Salicylsäurederivate bevorzugt, die vorzugsweise als Zinksalze eingesetzt werden. Besonders bevorzugte Zinksalicylate sind in EP-A-181283 oder DE-A-2242250 beschrieben.

Gut geeignet als Komponente (C) sind auch organische Komplexe von Zinkthiocyanat und insbesondere ein Antipyrinkomplex von Zinkthiocyanat oder ein Pyridinkomplex von Zinkthiocyanat, wie sie in EP-A-97620 beschrieben sind.

Bevorzugte Komponenten (C) sind Zinksalicylate, zinkmodifizierte Phenolharze (Novolakharze) oder vor allem Aktivtone.

Die Entwickler können zusätzlich auch im Gemisch mit an sich unreaktiven oder wenig reaktiven Pigmenten oder weiteren Hilfsstoffen wie Kieselgel oder UV-Absorbern, wie z.B. 2-(2'-Hydroxyphenyl-)benztriazolen, Benzophenonen, Cyanoacrylaten, Salicylsäurephenylestern, eingesetzt werden. Beispiele für solche Pigmente sind: Talk, Titandioxid, Aluminiumoxid, Aluminiumhydroxid, Zinkoxid, Kreide, Tone wie Kaolin, sowie organische Pigmente, z.B. Harnstoff-Formaldehydkondensate (BET-Oberfläche 2-75 m²/g) oder Melamin-Formaldehyd-Kondensationsprodukte

Das Mischungsverhältnis der Komponente (C) zu den Komponenten (A) und (B) hängt von der Art der drei Komponenten, der Art des Farbumschlags, vom Druck bzw. von der Farbreaktionstemperatur und selbstverständlich auch von der gewünschten Farbkonzentration ab. Es werden jedoch zufriedenstellende Ergebnisse erzielt, wenn die farbentwickelnde Komponente (C) in Mengen von 0,1 bis 100 Gew. Teilen pro Teil der Komponenten (A) und (B) zusammen eingesetzt werden.

Für das druckempfindliche Aufzeichnungsmaterial werden sowohl Komponente (A) als auch Komponenten (B) vorzugsweise gemeinsam oder auch getrennt in einem organischen Lösungsmittel gelöst und die erhaltenen Lösungen werden zweckmässigerweise eingekapselt nach Verfahren, wie z.B. in den U.S. Patentschriften 2 712 507, 2 800 457, 3 016 308, 3 429 827 und 3 578 605 oder in den britischen Patentschriften 989 264, 1 156 725, 1 301 052 oder 1 355 124 beschrieben werden. Ebenfalls geeignet sind Mikrokapseln, welche durch Grenzflächenpolymerisation gebildet werden, wie z.B. Kapseln aus Polyester, Polycarbonat, Polysulfonamid, Polysulfonat, besonders aber aus Polyamid oder Polyurethan. In manchen Fällen genügt, dass lediglich Komponente (A) eingekapselt wird. Die Einkapselung ist in der Regel erfoderlich um Komponenten (A) und (B) von Komponente (C) zu trennen und somit eine frühzeitige Aktivierung zu verhindern. Letzteres kann auch erzielt werden, indem man Komponenten (A) und (B) in schaum-, schwamm-oder bienenwabenartigen Strukturen einarbeitet.

Beispiele für geeignete Lösungsmittel sind vorzugsweise nichtflüchtige Lösungsmittel z.B. halogeniertes Benzol, Diphenyle oder Paraffin, wie z.B. Chlorparaffin, Trichlorbenzol, Monochlordiphenyl, Dichlordiphenyl, oder Trichlordiphenyl; Ester, wie z.B. Dibutyladipat, Dibutylphthalat, Dioctylphthalat, Butylbenzyladipat, Trichlorethylphosphat, Trioctylphosphat, Tricresylphosphat; aromatische Ether wie Benzylphenylether; Kohlenwasserstofföle, wie Parrafinöl oder Kerosin, z.B. mit Isopropyl, Isobutyl, sek.-Butyl oder tert.-Butyl alkylierte Derivate von Diphenyl, Naphthalin oder Terphenyl, Dibenzyltoluol, partiell hydriertes Terphenyl, mono- bis tetra-C₁-C₃-alkylierte Diphenylalkane, Dodecylbenzol, benzylierte Xylole, oder weitere chlorierte oder hydrierte, kondensierte, aromatische Kohlenwasserstoffe. Oft werden Mischungen verschiedener Lösungsmittel, insbesondere Mischungen aus Paraffinölen oder Kerosin und Diisopropylnaphthalin oder partiell hydriertem Terphenyl, eingesetzt, um eine optimale Löslichkeit für die Farbbildung, eine rasche und intensive Färbung und eine für die Mikroverkapselung günstige Viskosität zu erreichen.

Die Komponenten (A) und (B) enthaltenden Mikrokapseln können zur Herstellung von druckempfindlichen Kopiermaterialien der verschiedensten bekannten Arten verwendet werden. Die verschiedenen Systeme unterscheiden sich im wesentlichen durch die Anordnung der Kapseln, der Farbreaktanten und durch das Trägermaterial voneinander.

Vorteilhaft ist eine Anordnung, bei der eingekapselte Komponenten (A) und (B) in Form einer Schicht auf der Rückseite eines Uebertragungsblattes und der Elektronenakzeptor (Komponente (C)) in Form einer Schicht auf der Vorderseite eines Empfangsblattes vorhanden sind. Eine andere Anordnung der Bestandteile besteht darin, dass die Komponenten (A) und (B) enthaltenden Mikrokapseln und der Entwickler (Komponente (C)) in oder auf dem gleichen Blatt in Form einer oder mehrerer Einzelschichten oder in der Papierpulpe vorliegen.

Zur Erzielung der gewünschten Farbe, kann die Kapselmasse, welche die Komponenten A und B enthält, mit weiteren Kapseln, welche konventionelle Farbbildner enthalten, vermischt werden. Aehnliche Resultate werden erzielt, wenn man die Komponenten A und B gemeinsam mit einem oder mehreren der konventionellen Farbbildner einkapsuliert.

Die Kapseln werden vorzugsweise mittels eines geeigneten Binders auf dem Träger befestigt. Da Papier das bevorzugte Trägermaterial ist, handelt es sich bei diesem Binder hauptsächlich um Papierbeschichtungsmittel, wie z.B. Gummi arabicum, Polyvinylalkohol, Hydroxymethylcellulose, Casein, Methylcellulose, Dextrin, Stärke, Stärkederivate oder Polymerlatices. Letztere sind beispielsweise Butadien-Styrolcopolymerisate oder Acrylhomo- oder -copolymere.

Als Papier werden nicht nur normale Papiere aus Cellulosefasern, sondern auch Papiere, in denen die Cellulosefasern (teilweise oder vollständig) durch Fasern aus synthetischen Polymerisaten ersetzt sind, verwendet. Schichtträger kann auch eine Kunststoffolie sein.

Vorzugsweise besteht das Durchschreibematerial auch darin, dass es eine kapselfreie, Komponenten (A) und (B) enthaltende Schicht und eine farbentwickelnde Schicht, die als Farbentwickler (Komponente (C)) mindestens ein anorganisches Metallsalz vor allem Halogenide oder Nitrate, wie z.B. Zinkchlorid, Zinnchlorid, Zinknitrat oder deren Gemische enthält, aufweist.

Das erfindungsgemäss verwendete ternäre Farbbildungssystem aus Komponenten (A), (B) und (C) eignet sich auch zur Herstellung eines wärmeempfindlichen Aufzeichnungsmaterials für die Thermographie, wobei die Komponenten (A), (B) und (C) beim Erhitzen miteinander unter Farbbildung in Berührung kommen und Aufzeichnungen auf dem Trägermaterial hinterlassen.

Das wärmeempfindliche Aufzeichnungsmaterial enthält in der Regel mindestens einen Schichtträger, Komponenten (A), (B) und (C) und gegebenenfalls auch ein Bindemittel und/oder Wachs. Gewünschtenfalls können auch Aktivatoren oder Sensibilisatoren im Aufzeichnungsmaterial vorhanden sein.

Thermoreaktive Aufzeichnungssysteme umfassen, z.B. wärmeempfindliche Aufzeichnungs- und Kopiermaterialien und -papiere. Diese Systeme werden beispielsweise zum Aufzeichnen von Informationen, z.B. in elektronischen Rechnern, Ferndruckern, Fernschreibern oder in Aufzeichnungsgeräten und Messinstrumenten, wie z.B. Elektrocardiographen, verwendet. Die Bilderzeugung (Markierung) kann auch manuell mit einer erhitzten Feder erfolgen. Eine weitere Einrichtung zur Erzeugung von Markierungen mittels Wärme sind Laserstrahlen.

Das thermoreaktive Aufzeichnungsmaterial kann so aufgebaut sein, dass Komponenten (A) und (B) in einer Bindemittelschicht gelöst oder dispergiert sind und in einer zweiten Schicht der Entwickler (Komponente (C)) in dem Bindemittel gelöst und dispergiert ist. Eine andere Möglichkeit besteht darin, dass alle Komponenten in derselben Schicht dispergiert sind. Die Schicht bzw. Schichten werden in spezifischen Bezirken mittels Wärme erweicht oder verschmolzen, worauf sich sofort in den erwärmten Teilen die erwünschte Farbe entwickelt.

Vorzugsweise werden zur Herstellung des wärmeempfindlichen Aufzeichnungsmaterials schmelzbare, filmbildende Bindemittel verwendet. Diese Bindemittel sind normalerweise wasserlöslich, während Komponenten (A), (B) und (C) in Wasser unlöslich sind. Das Bindemittel sollte in der Lage sein, alle Komponenten bei Raumtemperatur zu dispergieren und auf dem Schichtträger zu fixieren.

Wasserlösliche oder mindestens in Wasser quellbare Bindemittel sind z.B. hydrophile Polymerisate, wie Polyvinylalkohol, Polyacrylsäure, Hydroxyethylcellulose, Methylcellulose, Carboxymethylcellulose, Polyacrylamid, Polyvinylpyrrolidon, carboxylierte Butadien-Styrolcopolymerisate, Gelatine, Stärke oder veresterte Maisstärke.

Wenn Komponenten (A), (B) und (C) in zwei, drei oder je nach Komponenten (B) auch vier getrennten Schichten vorliegen, können in Wasser unlösliche Bindemittel, d.h. in nichtpolaren oder nur schwach polaren Lösungsmitteln lösliche Bindemittel, wie z.B. Naturkautschuk, synthetischer Kautschuk, chlorierter Kautschuk, Alkydharze, Polystyrol, Styrol/Butadien-Mischpolymerisate, Polymethylacrylate, Ethylcellulose, Nitrocellulose und Polyvinylcarbazol, verwendet werden. Die bevorzugte Anordnung ist jedoch diejenige, bei der alle Komponenten in einer Schicht in einem wasserlöslichen Bindemittel enthalten sind.

Um die Stabilität des wärmeempfindlichen Aufzeichnungsmaterials oder die Bilddichte des entwickelten Bildes zu gewährleisten, kann das Material mit einer zusätzlichen Schutzschicht versehen sein. Derartige Schutz schichten bestehen in der Regel aus wasserlöslichen und/oder wasserunlöslichen Harzen, die herkömmliche Polymermaterialien oder wässrige Emulsionen von diesen Polymermaterialien sind.

Spezielle Beispiele für wasserlösliche Polymermaterialien sind Polyvinylalkohol, Stärke, Stärkederivate, Cellulosederivate, wie Methoxycellulose, Hydroxyethylcellulose, Carboxymethylcellulose, Methylcellulose oder Ethylcellulose, Natriumpolyacrylat, Polyvinylpyrrolidon, Polyacrylamid/Acrylsäureester-Copolymere, Acrylamid/Acrylsäureester/Methacrylsäure-Copolymere, Styrol/Maleinsäureanhydrid-Copolymer-Alkalisalze, Isobuten/Maleinsäureanhydrid-Copolymer-Alkalisalze, Polyacrylamid, Natriumalginat, Gelatine, Casein, wasserlösliche Polyester oder Carboxylmodifizierter Polyvinylalkohol.

Gegebenenfalls können in der Schutzschicht in Kombination mit den genannten wasserlöslichen Polymerharzen z.B. die folgenden wasserunlöslichen Harze angewandt werden: Polyvinylacetat, Polyurethane, Styrol/Butadien-Copolymere, Polyacrylsäure, Polyacrylsäureester, Vinylchlorid/Vinylacetat-Copolymere, Polybutylmethacrylat, Ethylen/Vinylacetat-Copolymere und Styrol/Butadien/Acrylderivate-Copolymere.

Sowohl die thermoreaktiven Schichten als auch die Harzschichten können weitere Zusätze enthalten. Zur Verbesserung des Weissgrades oder der Thermokopfeignung des Aufzeichnungsmaterials und zur Verhinderung des Festklebens der erhitzten Feder oder Platte können diese Schichten, z.B. Antioxidantien, UV-Absorber, Lösungshilfen, Talk, Titandioxyd, Zinkoxyd, Aluminiumoxyd, Aluminiumhydroxyd, Calciumcarbonat (z.B. Kreide), Magnesiumcarbonat, Tone oder auch organische Pigmente, wie z.B. Harnstoff-Formaldehydpolymerisate, enthalten. Um zu bewirken, dass nur innerhalb eines begrenzten Temperaturbereiches die Farbe gebildet wird, können Substanzen, wie Harnstoff, Thioharnstoff, Diphenylthioharnstoff, Acetamid, Acetanilid, Benzolsulfanilid, Bis-stearoylethylendiamid, Stearinsäureamid, Phthalsäureanhydrid, Benzyloxybenzoesäurebenzylester, Metallstearate, wie z.B. Zinkstearat, Phthalsäurenitril, Dimethylterephthalat, Dibenzylisophthalat, Dibenzylterephthalat, Benzyldiphenyl oder andere entsprechende, schmelzbare Produkte, welche das gleichzeitige Schmelzen der Farbbildnerkomponenten und des Entwicklers induzieren, zugesetzt werden.

Bevorzugt enthalten thermographische Aufzeichnungsmaterialien Wachse, z.B. Carnaubawachs, Montanwachs, Paraffinwachs, Polyethylenwachs, Kondensate höherer Fettsäureamide und Formaldehyd oder Kondensate höherer Fettsäuren und Ethylendiamin.

Zur Verbesserung der Verwendbarkeit der thermochromatischen Materialien können Komponenten (A), (B) und (C) in Mikrokapseln eingeschlossen sein. Dazu können beliebige obengenannte an sich bekannte Verfahren zum Einschliessen von Farbbildnern oder anderen Wirkstoffen in Mikrokapseln verwendet werden.

In den folgenden Beispielen sind Teile Gewichtsanteile.

### Beispiel 1:

Zur Herstellung einer Lösung A werden 1,0 g 3,3-Dichlorphthalid in 50 ml Toluol bei 25°C gelöst.

Zur Herstellung einer Lösung B werden 2 g 2-Phenylindol in 50 ml Toluol bei 50°C gelöst.

Alsdann streicht man mit einem 10 µm Rakel die Lösung B auf ein Blatt Papier, das auf der Vorderseite mit säuremodifiziertem Bentonit als Farbentwickler beschichtet ist (CF-Blatt). Anschliessend wird auch die Lösung A gestrichen, wobei sich sogleich eine schwarze Farbe entwickelt, die ausgezeichnet lichtecht ist.

### Beispiel 2:

Die gemäss Beispiel 1 hergestellten Lösungen A und B werden in Gewichtsverhältnis 1:1 gemischt und auf der Vorderseite des mit säuremodifizierten Bentonit beschichteten Blatt Papiers gestrichen, wobei sich sogleich eine schwarze Farbe entwickelt.

### Beispiel 3:

Verwendet man in Beispiel 1 anstelle der Lösung B eine Lösung C von 2 g 1-Methyl-2-phenylindol und verfährt ansonsten wie in Beispiel 1 beschrieben, so erhält man auf der Frontseite des mit säuremodifizierten Bentonit beschichteten Papiers eine violette Farbe.

### Beispiel 4:

2 g 2-Phenylindol werden in 35 g Toluol bei 50°C gelöst. 1 g 3,3-Dichlorphthalid werden in 22 g Toluol bei 25°C gelöst. Man vermischt die beiden Lösungen und gibt unter Rühren 12 g Polyvinylacetat, 8 g Calciumcarbonat und 2 g Titandioxid zu. Die erhaltene Suspension wird mit einem 10 µm Rakel auf ein Blatt Papier gestrichen. Auf dieses Blatt Papier wird ein zweites Blatt Papier gelegt, dessen Unterseite bei einem Auftragsgewicht von 3 g/m² mit einer Mischung bestehend aus 1 Teil eines Amidwachses, 1 Teil eines Stearinwachses und 1 Teil Zinkchlorid beschichtet ist. Durch Schreiben mit der Hand oder mit der Schreibmaschine auf dem oberen Blatt wird Druck ausgeübt. Auf dem mit Lösungen beschichteten Blatt entwickelt sich eine violette Farbe.

### Beispiel 5:

100 mg 3,3-Dichlorphthalid und 129 mg 2-Methylindol werden zusammen in 10 ml Diisopropylnaphthalin gelöst und mittels einer Tiefdruckplatte auf ein mit säuremodifiziertem Ton beschichtetes Papier aufgebracht. Es entwickelt sich eine lichtechte, rote Farbe.

### Beispiel 6:

100 mg 3,3-Dichlorphthalid und 171 mg 3-Methyl-6-dimethylaminoindol werden zusammen in 10 ml Diisopropylnaphthalin gelöst und mittels einer Tiefdruckplatte auf ein mit säuremodifizierten Ton beschichtetes Papier aufgebracht. Es entwickelt sich eine lichtechte dunkelviolette Farbe. Die Färbung zeigt Absorption bis in den NIR-Bereich.

### Beispiel 7:

100 mg 3,3-Dichlorphthalid und 249 mg 1-(4-Dimethylaminophenyl)-1-(4-methoxyphenyl)-ethylen werden zusammen in 10 ml Diisopropylnaphthalin gelöst und mittels einer Tiefdruckplatte auf ein mit säuremodifiziertem Ton beschichtetes Papier aufgebracht. Es entwickelt sich eine lichtechte violette Farbe.

### Beispiel 8:

20 mg 3,3-Dichlorphthalid und 100 mg 2-n-Octylamino-6-diethylaminofluoran werden zusammen in 10 ml Diisopropylnaphthalin gelöst und mittels einer Tiefdruckplatte auf ein mit säuremodifizertem Ton beschichtetes Papier aufgebracht. Es entwickelt sich eine rote Farbe.

## Patentansprüche

1. Druckempfindliches oder wärmeempfindliches Aufzeichnungsmaterial, in dem das Farbreaktantensystem als wesentliche Bestandteile
(A) eine elektronenabgebende Verbindung der Formel worin
Y₁ und Y₂ als Anion abspaltbare Substituenten darstellen, die gleich, verschieden oder miteinander verbunden sind,
Q₁ -O-, -S-, 〉N-R oder 〉N-NH-R,
Q₂ -CH₂-, -CO-, -CS- oder -SO₂- und
R Wasserstoff, C₁-C₁₂-Alkyl, C₅-C₁₀-Cycloalkyl, Aryl oder Aralkyl bedeuten und der Ring A einen aromatischen Rest mit 6 Ringatomen darstellt, der einen aromatischen annellierten Ring aufweisen kann, wobei sowohl der Ring A als auch der annellierte Ring substituiert sein können,
(B) zwei gleiche oder voneinander verschiedene, organische Kondensationskomponenten, die zusammen fähig sind mit Komponente (A) eine chromogene Verbindung zu bilden und
(C) eine elektronenanziehende und farbentwickelnde Komponente aufweist.

2. Aufzeichnungsmaterial gemäss Anspruch 1, dadurch gekennzeichnet, dass in Formel (1) Y₁ und Y₂, unabhängig voneinander, je Halogen, eine aliphatische, cycloaliphatische, araliphatische, aromatische oder heterocyclische Ethergruppe oder eine Acyloxygruppe darstellen.

3. Aufzeichnungsmaterial gemäss einem der Ansprüche 1 und 2, dadurch gekennzeichnet, dass in Formel (1) Y₁ und Y₂ Halogen bedeuten.

4. Aufzeichnungsmaterial gemäss einem der Ansprüche 1 bis 3, dadurch gekennzeichnet, dass in Formel (1) Q₁ Sauerstoff und Q₂ -CO- bedeuten.

5. Aufzeichnungsmaterial gemäss einem der Ansprüche 1 bis 4, dadurch gekennzeichnet, dass in Formel (1) der Ring A einen gegebenenfalls substituierten Benzol-, Naphthalin- oder Phenanthrenring darstellt.

6. Aufzeichnungsmaterial gemäss Anspruch 1, dadurch gekennzeichnet, dass Komponente (A) eine Laktonverbindung der Formel ist, worin A₁ einen gegebenenfalls durch Halogen, Cyano, Niederalkyl, Niederalkylthio, Niederalkoxy oder Diniederalkylamino substituierten Benzolring und
Y₃ und Y₄ unabhängig voneinander, je Acyloxy oder Halogen und besonders Chlor oder Brom bedeuten.

7. Aufzeichnungsmaterial gemäss Anspruch 6, dadurch gekennzeichnet, dass in Formel (2) Y₃ und Y₄ Halogen bedeuten und der Ring A₁ einen unsubstituierten oder durch Halogen, Niederalkyl, Niederalkoxy oder Diniederalkylamino substituierten Benzolring darstellt.

8. Aufzeichnungsmaterial gemäss Anspruch 1, dadurch gekennzeichnet, dass Komponente (A) eine Laktonverbindung der Formel ist, worin der Ring B unsubstituiert oder durch Niederalkyl, Diniederalkylamino oder 1 bis 4 Chloratome substituiert ist und Y₅ und Y₆ Brom oder Chlor bedeuten.

9. Aufzeichnungsmaterial gemäss Anspruch 1, dadurch gekennzeichnet, dass Komponente (A) 3,3-Dichlorphthalid oder 3,3-Dibromphthalid ist.

10. Aufzeichnungsmaterial gemäss einem der Ansprüche 1 bis 9, dadurch gekennzeichnet, dass Komponenten (B) mindestens zwei gleiche oder voneinander verschiedene Verbindungen sind, die aus der Reihe der unsubstituierten oder C-substituierten Aniline, N-substituierten Aniline, C-und N-substituierten Aniline, Diarylamine, Naphthylamine, N-substituierten Aminophenylethylenverbindungen, N-substituierten Aminophenylstyrolverbindungen, Acylacetarylamide, einwertigen oder mehrwertigen Phenole, Phenolether, Naphthole, Naphtholcarbonsäureanilide, 3-Aminophenolether, Aminopyrazole, Aminothiazole, Pyrazolone, Pyridone, Pyrrole, Thiophene, Chinolone, Pyrimidone, Barbitursäuren, Indole, Carbazole, Acridine, Benzofurane, Benzothiophene, Naphthothiophene, Phenothiazine, Pyrrolidine, Piperidine, Piperazine, Morpholine, Benzomorpholine, Indoline, Dihydrochinoline, Tetrahydrochinoline, Kairoline oder Julolidine entstammen.

11. Aufzeichnungsmaterial gemäss einem der Ansprüche 1 bis 10, dadurch gekennzeichnet, dass Komponenten (B) aus mindestens zwei gleichen oder voneinander verschiedenen Verbindungen der Formel oder
der Formel bestehen, worin R₁ und R₂, unabhängig voneinander, je Wasserstoff, unsubstituiertes oder durch Halogen, Hydroxy, Cyano oder Niederalkoxy substituiertes Alkyl mit höchstens 12 Kohlenstoffatomen, Cycloalkyl mit 5 bis 10 Kohlenstoffatomen oder unsubstituiertes oder durch Halogen, Cyano, Niederalkyl, Niederalkoxy, Niederalkoxycarbonyl, -NX'X'' oder 4-NX'X''-Phenylamino ringsubstituiertes Phenalkyl oder Phenyl, worin X' und X'', unabhängig voneinander, je Wasserstoff, Niederalkyl, Cyclohexyl, Benzyl oder Phenyl darstellen, oder R₁ und R₂ zusammen mit dem sie verbindenden Stickstoffatom einen fünf- oder sechsgliedrigen heterocyclischen Rest, V Wasserstoff, Halogen, Niederalkyl, C₁-C₁₂-Alkoxy, C₁-C₁₂-Acyloxy, Benzyl, Phenyl, Benzyloxy, Phenyloxy, durch Halogen, Cyano, Niederalkyl oder Niederalkoxy substituiertes Benzyl oder Benzyloxy, oder die Gruppe -NT₁T₂ und T₁ und T₂, unabhängig voneinander, je Wasserstoff, Niederalkyl, C₅-C₁₀-Cycloalkyl, unsubstituiertes oder durch Halogen, Cyano, Niederalkyl oder Niederalkoxy substituiertes Benzyl, oder Acyl mit 1 bis 8 Kohlenstoffatomen und T₁ auch unsubstituiertes oder durch Halogen, Cyano, Niederalkyl oder Niederalkoxy substituiertes Phenyl, m 1 oder 2,
Z₁ Wasserstoff, unsubstituiertes oder durch Halogen, Hydroxyl, Cyano oder Niederalkoxy substituiertes Alkyl mit höchstens 12 Kohlenstoffatomen, Acyl mit 1 bis 12 Kohlenstoffatomen oder unsubstituertes oder durch Halogen, Cyano, Niederalkyl oder Niederalkoxy substituiertes Benzyl, Z₂ Wasserstoff, Niederalkyl oder Phenyl und Z₂' Niederalkyl, Cyclohexyl, Benzyl oder Phenyl bedeuten und der Benzolkern D unsubstituiert oder durch Halogen, Cyano, Niederalkyl, Niederalkoxy, Niederalkoxycarbonyl, Amino, Mononiederalkylamino oder Diniederalkylamino substituiert ist.

12. Aufzeichnungsmaterial gemäss Anspruch 11, dadurch gekennzeichnet, dass sich die Gruppe in Formel (4) in Para-Stellung zu H befindet.

13. Aufzeichnungsmaterial gemäss einem der Ansprüche 1 bis 12, dadurch gekennzeichnet, dass Komponenten (B) aus zwei gleichen Anilinverbindungen der Formel (4) oder Indolverbindungen der Formel (5a) oder (5b) bestehen.

14. Aufzeichnungsmaterial gemäss einem der Ansprüche 11 bis 13, dadurch gekennzeichnet, dass in Formel (4) R₁ und R₂ je Niederalkyl, Cyclohexyl, Tolyl, Benzyl, Phenethyl oder Cyano-Niederalkyl bedeuten.

15. Aufzeichnungsmaterial gemäss einem der Ansprüche 11 bis 14, dadurch gekennzeichnet, dass in Formel (4) V Wasserstoff, Halogen, Niederalkyl, C₁-C₈-Alkoxy, Benzyloxy oder -NT₁T₂ bedeutet, wobei T₁ Niederalkyl oder C₁-C₈-Acyl und T₂ Wasserstoff oder Niederalkyl sind.

16. Aufzeichnungsmaterial gemäss einem der Ansprüche 11 und 13, dadurch gekennzeichnet, dass in Formel (5a) Z₁ Wasserstoff, C₁-C₈-Alkyl, Acetyl, Propionyl oder Benzyl und Z₂ Methyl oder Phenyl bedeuten.

17. Aufzeichnungsmaterial gemäss einem der Ansprüche 1 bis 9, dadurch gekennzeichnet, dass mindestens eine Komponente B eine Fluoran- oder Phthalidverbindung ist, welche mindestens eine unsubstituierte oder durch Niederalkyl, Cyclohexyl oder Benzyl monosubstituierte Aminogruppe aufweist.

18. Aufzeichnungsmaterial gemäss einem der Ansprüche 1 bis 17, dadurch gekennzeichnet, dass Komponente (C) ein Säureton, eine Lewis-Säure, eine feste Carbonsäure oder eine Verbindung mit einer phenolischen Hydroxylgruppe ist.

19. Aufzeichnungsmaterial gemäss einem der Ansprüche 1 bis 18, dadurch gekennzeichnet, dass es druckempflindlich ist.

20. Aufzeichnungsmaterial gemäss Anspruch 19, dadurch gekennzeichnet, dass Komponenten (A) und (B), unabhängig voneinander, in einem organischen Lösungsmittel gelöst sind.

21. Aufzeichnungsmaterial gemäss Anspruch 20, dadurch gekennzeichnet, dass Komponenten (A) und (B), unabhängig voneinander, in Mikrokapseln eingekapselt sind.

22. Aufzeichnungsmaterial gemäss einem der Ansprüche 19 bis 21, dadurch gekennzeichnet, dass Komponenten (A) und (B) in Form einer oder zwei Schichten auf der Rückseite eines Uebertragungsblattes und Komponente (C) in Form einer Schicht auf der Vorderseite eines Empfangsblattes vorhanden sind.

23. Aufzeichnungsmaterial gemäss einem der Ansprüche 19 bis 22, d.g. dass Komponente (C) ein Zinksalicylat, ein zinkmodifiziertes Phenolformaldehydharz oder ein Säureton bedeutet.

24. Thermoreaktives Aufzeichnungsmaterial gemäss einem der Ansprüche 1 bis 18, dadurch gekennzeichnet, dass es 1 bis 4 Schichten aufweist, in denen Komponenten (A), (B) und (C) und gegebenenfalls ein Bindemittel und/oder Wachs vorhanden sind.

25. Aufzeichnungsmaterial gemäss einem der Ansprüche 1 bis 24, dadurch gekennzeichnet, dass die farbbildenden Komponenten (A) und (B) mit einem oder mehreren konventionellen Farbbildnern vorhanden sind.

26. Aufzeichnungsmaterial gemäss Anspruch 25, dadurch gekennzeichnet, dass als konventionelle Farbbildner 3,3-(Bis-aminophenyl-)-phthalide, 3-Indolyl-3-aminophenylaza- oder -diazaphthalide, (3, 3-Bis-indolyl-)-phthalide, 3-Aminofluorane, 6-Dialkylamino-2-dibenzylaminofluorane, 6-Dialkylamino-3-methyl-2-arylaminofluorane, 3,6-Bisalkoxyfluorane, 3,6-Bis-diarylaminofluorane, Leukoauramine, Spiropyrane, Spirodipyrane, Benzoxazine, Chromenopyrazole, Chromenoindole, Phenoxazine, Phenothiazine, Chinazoline, Rhodaminlaktame, Carbazolylmethane oder Triarylmethane vorhanden sind.

## Claims

1. A pressure-sensitive or heat-sensitive recording material in which the colour reactant system contains, as essential components,
(A) an electron-donating compound of the formula in which Y₁ and Y₂ are substituents which are detachable as anions and can be identical, different or bound to one another and Q₁ is -O-, -S-, 〉N-R or 〉N-NH-R, Q₂ is -CH₂-, -CO-, -CS- or SO₂- and R is hydrogen, C₁-C₁₂alkyl, aryl or aralkyl and ring A is an aromatic radical which has 6 ring atoms and can contain an aromatic fused ring, it being possible not only for ring A but also for the fused ring to be substituted,
(B) two organic condensation components which are identical to or different from one another and together are capable of forming a chromogenic compound with component (A) and
(C) an electron-withdrawing and colour-developing component.

2. A recording material according to claim 1, where Y₁ and Y₂ in formula (1), independently of one another, are each halogen, an aliphatic, cycloaliphatic, araliphatic, aromatic or heterocyclic ether group or an acyloxy group.

3. A recording material according to any one of claims 1 and 2, wherein Y₁ and Y₂ in formula (1) are halogen.

4. A recording material according to any one of claims 1 to 3, wherein in formula (1) Q₁ is oxygen and Q₂ is -CO-.

5. A recording material according to any one of claims 1 to 4, wherein ring A in formula (1) is a substituted or unsubstituted benzene, naphthaline, or phenanthrene ring.

6. A recording material according to claim 1, wherein component (A) is a lactone compound of the formula in which A₁ is a benzene ring which is unsubstituted or substituted by halogen, cyano, lower alkyl, lower alkylthio, lower alkoxy or lower dialkylamino and Y₃ and Y₄, independently of one another, are acyloxy or halogen and in particular chlorine or bromine.

7. A recording material according to claim 6, wherein in formula (2) Y₃ and Y₄ are halogen and ring A₁ is a benzene ring which is unsubstituted or substituted by halogen, lower alkyl, lower alkoxy or lower dialkylamino.

8. A recording material according to claim 1, wherein component (A) is a lactone compound of the formula in which ring B is unsubstituted or substituted by lower alkyl, lower dialkylamino or 1 to 4 chlorine atoms and Y₅ and Y₆ are bromine or chlorine.

9. A recording material according to claim 1, wherein component (A) is 3,3-dichlorophthalide or 3,3-dibromophthalide.

10. A recording material according to any one of claims 1 to 9, wherein components (B) are at least two compounds which are identical or different from one another and come from the series of unsubstituted or C-substituted anilines, N-substituted anilines, C- and N-substituted anilines, diarylamines, naphthylamines, N-substituted aminophenylethylene compounds, N-substituted aminophenylstyrene compounds, acylacetarylamides, monohydric or polyhydric phenols, phenol ethers, naphthols, naphtholcarboxanilides, 3-aminophenol ethers, aminopyrazoles, aminothiazoles, pyrazolones, pyridones, pyrroles, thiophenes, quinolones, pyrimidones, barbituric acids, indoles, carbazoles, acridines, benzofurans, benzothiophenes, naphthothiophenes, phenothiazines, pyrrolidines, piperidines, piperazines, morpholines, benzomorpholines, indolines, dihydroquinolines, tetrahydroquinolines, kairolines or julolidines.

11. A recording material according to any one of claims 1 to 10, wherein components (B) comprise at least two compounds which are identical to or different from one another and have the formula or
the formula in which R₁ and R₂, independently of one another, are each hydrogen, alkyl which is unsubstituted or substituted by halogen, hydroxy, cyano or lower alkoxy and has a maximum number of 12 carbon atoms, cycloalkyl having 5 to 10 carbon atoms, or phenalkyl or phenyl which is unsubstituted or ring-substituted by halogen, cyano, lower alkyl, lower alkoxy, lower alkoxycarbonyl, -NX'X'' or 4-NX'X''-phenylamino in which X' and X'', independently of one another, are hydrogen, lower alkyl, cyclohexyl, benzyl or phenyl, or R₁ and R₂ together with the nitrogen atom which links them are a five- or six-membered heterocyclic radical, V is hydrogen, halogen, lower alkyl, C₁-C₁₂alkoxy, C₁-C₁₂acyloxy, benzyl, phenyl, benzyloxy, phenyloxy, halogen-, cyano-, lower alkyl- or lower alkoxy-substituted benzyl or benzyloxy, or the group -NT₁T₂ and T₁ and T₂, independently of one another, are each hydrogen, lower alkyl, C₅-C₁₀cycloalkyl, unsubstituted or halogen-, cyano-, lower alkyl- or lower alkoxy-substituted benzyl, or acyl having 1 to 8 carbon atoms and T₁ is also unsubstituted or halogen-, cyano-, lower alkyl- or lower alkoxy-substituted phenyl, m is 1 or 2, Z₁ is hydrogen, unsubstituted or halogen-, hydroxyl-, cyano- or lower alkoxy-substituted alkyl having a maximum number of 12 carbon atoms, acyl having 1 to 12 carbon atoms or unsubstituted or halogen-, cyano-, lower alkyl- or lower alkoxy-substituted benzyl, Z₂ is hydrogen, lower alkyl or phenyl and Z₂' is lower alkyl, cyclohexyl, benzyl or phenyl and the benzene ring D is unsubstituted or substituted by halogen, cyano, lower alkyl, lower alkoxy, lower alkoxycarbonyl, amino, lower monoalkylamino or lower dialkylamino.

12. A recording material according to claim 11, wherein the group in formula (4) is in the para-position relative to H.

13. A recording material according to any one of claims 1 to 12, wherein components (B) comprise two identical aniline compounds of the formula (4) or indole compounds of the formula (5a) or (5b).

14. A recording material according to any one of claims 11 to 13, wherein R₁ and R₂ in formula (4) are each lower alkyl, cyclohexyl, tolyl, benzyl, phenethyl or cyano-lower alkyl.

15. A recording material according to any one of claims 11 to 14, wherein in formula (4) V is hydrogen, halogen, lower alkyl, C₁-C₈alkoxy, benzyloxy or -NT₁T₂, in which T₁ is lower alkyl or C₁-C₈acyl and T₂ is hydrogen or lower alkyl.

16. A recording material according to any one of claims 11 and 13, wherein in formula (5a) Z is hydrogen, C₁-C₈alkyl, acetyl, propionyl or benzyl and Z₂ is methyl or phenyl.

17. A recording material according to any one of claims 1 to 9, wherein at least one component B is a fluoran or phthalide compound which contains at least one amino group which is unsubstituted or monosubstituted by lower alkyl, cyclohexyl or benzyl.

18. A recording material according to any one of claims 1 to 17, wherein component (C) is an acid clay, a Lewis acid, a solid carboxylic acid or a compound having a phenolic hydroxyl group.

19. A recording material according to any one of claims 1 to 18, which is pressure-sensitive.

20. A recording material according to claim 19, wherein components (A) and (B), independently of one another, are dissolved in an organic solvent.

21. A recording material according to claim 20, wherein components (A) and (B), independently of one another, are microencapsulated.

22. A recording material according to any one of claims 19 to 21, wherein components (A) and (B) are present in the form of one or two layers on the reverse side of a transfer sheet and component (C) is present in the form of a layer on the front of a receptor sheet.

23. A recording material according to any one of claims 19 to 22, wherein component (C) is a zinc salicylate, a zinc-modified phenol-formaldehyde resin or an acid clay.

24. A thermoreactive recording material according to any one of claims 1 to 18, which has 1 to 4 layers on a substrate in which components (A), (B) and (C) and, if necessary, a binder and/or wax are present.

25. A recording material according to any one of claims 1 to 24, wherein the colour-forming components (A) and (B) are present together with one or several conventional colour formers.

26. A recording material according to claim 25, wherein the conventional colour formers present are 3,3-bis(aminophenyl)phthalides, 3-indolyl-3-aminophenylaza - or -diazaphthalides, 3,3-bis(indolyl)phthalides, 3-aminofluorans, 6-dialkylamino-2-dibenzylaminofluorans, 6-dialkylamino-3-methyl-2-arylaminofluorans, 3,6-bisalkoxyfluorans, 3,6-bis (diarylamino)fluorans, leukoauramines, spiropyrans, spirodipyrans, benzoxazines, chromenopyrazoles, chromenoindoles, phenoxazines, phenothiazines, quinazolines, rhodamine lactams, carbazolylmethanes or triarylmethanes.

## Revendications

1. Matériau d'enregistrement sensible à la pression ou à la chaleur, dans lequel le système de réactifs pour la formation de couleur présente, comme constituants essentiels :
(A) un composé cédant des électrons, de formule : dans laquelle Y₁ et Y₂ représentent des substituants séparables sous forme d'anions, qui sont identiques, différents ou liés l'un à l'autre, Q₁ représente un groupe -O-, -S-, 〉N-R ou 〉N-NH-R, Q₂ représente un groupe -CH₂-, -CO-, -CS- ou -SO₂-, R représente un atome d'hydrogène ou un groupe alkyle en C₁-C₁₂, cycloalkyle en C₅-C₁₀, aryle ou aralkyle, et le noyau A représente un reste aromatique ayant 6 atomes nucléaires, qui peut présenter un noyau aromatique condensé, le noyau A et le noyau condensé pouvant être substitués,
(B) deux constituants de condensation organiques, identiques ou différents l'un de l'autre, qui sont capables de former avec le constituant (A) un composé chromogène, et
(C) un constituant attirant les électrons et révélateur de couleur.

2. Matériau d'enregistrement selon la revendication 1, caractérisé en ce que, dans la formule (1), Y₁ et Y₂ représentent chacun, indépendamment l'un de l'autre, un atome d'halogéne, un groupe éther aliphatique, cycloaliphatique, arylaliphatique, aromatique ou hétérocyclique, ou un groupe acyloxy.

3. Matériau d'enregistrement selon la revendication 1 ou 2, caractérisé en ce que, dans la formule (1), Y₁ et Y₂ représentent des atomes d'halogène.

4. Matériau d'enregistrement selon l'une quelconque des revendications 1 à 3, caractérisé en ce que, dans la formule (1), Q₁ représente un atome d'oxygène et Q₂ représente un groupe -CO-.

5. Matériau d'enregistrement selon l'une quelconque des revendications 1 à 4, caractérisé en ce que, dans la formule (1), le noyau A représente un noyau de benzène, de naphtalène ou de phénanthrène, éventuellement substitué.

6. Matériau d'enregistrement selon la revendication 1, caractérisé en ce que le constituant (A) est une lactone de formule : dans laquelle A₁ représente un noyau benzénique, éventuellement substitué par un ou plusieurs substituants pris parmi les atomes d'halogène et les groupes cyano, alkyle inférieur, alkylthio inférieur, alcoxy inférieur et di(alkyl inférieur)amino, et Y₃ et Y₄ représentent chacun, indépendamment l'un de l'autre, un groupe acyloxy ou un atome d'halogène, en particulier un atome de chlore ou de brome.

7. Matériau d'enregistrement selon la revendication 6, caractérisé en ce que, dans la formule (2), Y₃ et Y₄ représentent des atomes d'halogène et le noyau A₁ représente un noyau benzénique, non substitué ou substitué par un ou plusieurs substituants pris parmi les atomes d'halogène et les groupes alkyle inférieur, alcoxy inférieur et di(alkyl inférieur)amino.

8. Matériau d'enregistrement selon la revendication 1, caractérisé en ce que le constituant (A) est une lactone de formule : dans laquelle le noyau B est non substitué ou substitué par un groupe alkyle inférieur ou di(alkyl inférieur)amino ou par 1 à 4 atomes de chlore, et Y₅ et Y₆ représentent des atomes de brome ou de chlore.

9. Matériau d'enregistrement selon la revendication 1, caractérisé en ce que le constituant (A) est le 3,3-dichlorophtalide ou le 3,3-dibromophtalide.

10. Matériau d'enregistrement selon l'une quelconque des revendications 1 à 9, caractérisé en ce que les constituants (B) sont au moins deux composés, identiques ou différents l'un de l'autre, qui proviennent de la catégorie de l'aniline non substituée, des anilines substituées sur un atome de carbone, des anilines substituées sur l'atome d'azote, des anilines substituées sur un atome de carbone et sur l'atome d'azote, des diarylamines, des naphtylamines, des composés du type aminophényléthylène substitués sur l'atome d'azote, des composés du type aminophénylstyrène substitués sur l'atome d'azote, des acylacétarylamides, des phénols à un ou plusieurs groupes fonctionnels, des éthers de phénol, des naphtols, des anilides d'acide naphtolcarboxylique, des éthers de 3-aminophénol, des aminopyrazoles, des aminothiazoles, des pyrazolones, des pyridones, des pyrroles, des thiophènes, des quinolones, des pyrimidones, des acides barbituriques, des indoles, des carbazoles, des acridines, des benzofurannes, des benzothiophènes, des naphtothiophènes, des phénothiazines, des pyrrolidines, des pipéridines, des pipérazines, des morpholines, des benzomorpholines, des indolines, des dihydroquinoléines, des tétrahydroquinoléines, des kaïrolines ou des julolidines.

11. Matériau d'enregistrement selon l'une quelconque des revendications 1 à 10, caractérisé en ce que les constituants (B) sont constitués d'au moins deux composés, identiques ou différents l'un de l'autre, de formule : ou de formule formules dans lesquelles R₁ et R₂ représentent chacun, indépendamment l'un de l'autre, un atome d'hydrogène, un groupe alkyle ayant au plus 12 atomes de carbone ou cycloalkyle ayant 5 à 10 atomes de carbone, non substitué ou substitué par un ou plusieurs substituants pris parmi les atomes d'halogène et les groupes hydroxy, cyano et alcoxy inférieur, ou un groupe phénylalkyle ou phényle, non substitué ou substitué sur le noyau par un ou plusieurs substituants pris parmi les atomes d'halogène et les groupes cyano, alkyle inférieur, alcoxy inférieur, (alcoxy inférieur)carbonyle, -NX'X'' et 4-NX'X''-phénylamino, X' et X'' représentant chacun, indépendamment l'un de l'autre, un atome d'hydrogène ou un groupe alkyle inférieur, cyclohexyle, benzyle ou phényle, ou bien R₁ et R₂ forment ensemble, avec l'atome d'azote les reliant, un reste hétérocyclique à 5 ou 6 chaînons, V représente un atome d'hydrogène ou d'halogène, ou un groupe alkyle inférieur, alcoxy en C₁-C₁₂, acyloxy en C₁-C₁₂, benzyle, phényle, benzyloxy, phényloxy, benzyle ou benzyloxy substitué par un ou plusieurs substituants pris parmi les atomes d'halogène et les groupes cyano, alkyle inférieur et alcoxy inférieur, ou le groupe -NT₁T₂, T₁ et T₂ représentant chacun, indépendamment l'un de l'autre, un atome d'hydrogène ou un groupe alkyle inférieur, cycloalkyle en C₅-C₁₀, benzyle non substitué ou substitué par un ou plusieurs substituants pris parmi les atomes d'halogène et les groupes cyano, alkyle inférieur et alcoxy inférieur, ou un groupe acyle ayant 1 à 8 atomes de carbone, T₁ pouvant également représenter un groupe phényle non substitué ou substitué par un ou plusieurs substituants pris parmi les atomes d'halogène et les groupes cyano, alkyle inférieur et alcoxy inférieur, m représente 1 ou 2,
Z₁ représente un atome d'hydrogène, un groupe alkyle ayant au plus 12 atomes de carbone, non substitué ou substitué par un ou plusieurs substituants pris parmi les atomes d'halogène et les groupes hydroxyle, cyano et alcoxy inférieur, un groupe acyle ayant 1 à 12 atomes de carbone ou un groupe benzyle non substitué ou substitué par un ou plusieurs substituants pris parmi les atomes d'halogène et les groupes cyano, alkyle inférieur et alcoxy inférieur, Z₂ représente un atome d'hydrogène ou un groupe alkyle inférieur ou phényle et Z'₂ représente un groupe alkyle inférieur, cyclohexyle, benzyle ou phényle, et le noyau benzénique D est non substitué ou substitué par un ou plusieurs substituants pris parmi les atomes d'halogène et les groupes cyano, alkyle inférieur, alcoxy inférieur, (alcoxy inférieur)carbonyle, amino, mono(alkyl inférieur)amino et di(alkyl inférieur)amino.

12. Matériau d'enregistrement selon la revendication 11, caractérisé en ce que, dans la formule (4), le groupe se trouve en position para par rapport à H.

13. Matériau d'enregistrement selon l'une quelconque des revendications 1 à 12, caractérisé en ce que les constituants (B) sont constitués de deux dérivés d'aniline de formule (4) ou de deux dérivés d'indole de formule (5a) ou (5b), identiques.

14. Matériau d'enregistrement selon l'une quelconque des revendications 11 à 13, caractérisé en ce que, dans la formule (4), R₁ et R₂ représentent chacun un groupe alkyle inférieur, cyclohexyle, tolyle, benzyle, phénéthyle ou cyanoalkyle inférieur.

15. Matériau d'enregistrement selon l'une quelconque des revendications 11 à 14, caractérisé en ce que, dans la formule (4), V représente un atome d'hydrogène ou d'halogène, ou un groupe alkyle inférieur, alcoxy en C₁-C₈, benzyloxy ou -NT₁T₂, T₁ représentant un groupe alkyle inférieur ou acyle en C₁-C₈ et T₂ représentant un atome d'hydrogène ou un groupe alkyle inférieur.

16. Matériau d'enregistrement selon la revendication 11 ou 13, caractérisé en ce que, dans la formule (5a), Z₁ représente un atome d'hydrogène ou un groupe alkyle en C₁-C₈, acétyle, propionyle ou benzyle, et Z₂ représente un groupe méthyle ou phényle.

17. Matériau d'enregistrement selon l'une quelconque des revendications 1 à 9, caractérisé en ce qu'au moins un constituant B est un composé du type fluoranne ou du type phtalide, qui porte au moins un groupe amino non substitué ou substitué par un groupe alkyle inférieur, cyclohexyle ou benzyle.

18. Matériau d'enregistrement selon l'une quelconque des revendications 1 à 17, caractérisé en ce que le constituant (C) est une argile acide, un acide de Lewis, un acide carboxylique solide ou un composé ayant un groupe hydroxyle phénolique.

19. Matériau d'enregistrement selon l'une quelconque des revendications 1 à 18, caractérisé en ce qu'il est sensible à la pression.

20. Matériau d'enregistrement selon la revendication 19, caractérisé en ce que les constituants (A) et (B) sont dissous, indépendamment l'un de l'autre, dans un solvant organique.

21. Matériau d'enregistrement selon la revendication 20, caractérisé en ce que les constituants (A) et (B) sont enfermés, indépendamment l'un de l'autre, dans des microcapsules.

22. Matériau d'enregistrement selon l'une quelconque des revendications 19 à 21, caractérisé en ce que les constituants (A) et (B) sont présents, sous la forme d'une ou de deux couches, sur la face arrière d'une feuille de transfert, et le constituant (C) est présent, sous la forme d'une couche, sur la face avant d'une feuille réceptrice.

23. Matériau d'enregistrement selon l'une quelconque des revendications 19 à 22, caractérisé en ce que le constituant (C) est un salicylate de zinc, une résine phénol-formaldéhyde modifiée par du zinc ou une argile acide.

24. Matériau d'enregistrement réagissant à la chaleur, selon l'une quelconque des revendications 1 à 18, caractérisé en ce qu'il présente 1 à 4 couches, dans laquelle ou dans lesquelles sont présents les constituants (A), (B) et (C), et éventuellement un liant et/ou une cire.

25. Matériau d'enregistrement selon l'une quelconque des revendications 1 à 24, caractérisé en ce que les constituants générateurs de couleur (A) et (B) sont présents avec un ou plusieurs générateurs de couleur classiques.

26. Matériau d'enregistrement selon la revendication 25, caractérisé en ce que sont présents, en tant que générateurs de couleur classiques, des 3,3-bis(aminophényl)phtalides, des 3-indolyl-3-aminophénylaza- ou -diazaphtalides, des 3,3-bis(indolyl)phtalides, des 3-aminofluorannes, des 6-dialkylamino-2-dibenzylaminofluorannes, des 6-dialkylamino-3-méthyl-2-arylaminofluorannes, des 3,6-bisalcoxyfluorannes, des 3,6-bis(diarylamino)fluorannes, des leucodérivés d'auramines, des spiropyrannes, des spirodipyrannes, des benzoxazines, des chroménopyrazoles, des chroménoindoles, des phénoxazines, des phénothiazines, des quinazolines, des rhodamine-lactames, des carbazolylméthanes ou des triarylméthanes.
